# EUROPÄISCHE PATENTSCHRIFT

(11) **EP 0 089 593 B1**
(45) Veröffentlichungstag und Bekanntmachung des Hinweises auf die Patenterteilung: **16.10.1985**
(21) Anmeldenummer: 83102492.2
(22) Anmeldetag: 14.03.1983
(51) Int. Cl.: D01F 11/06, D01F 6/18

(54) **Verfahren zur Herstellung von Fäden und Fasern aus Acrylnitrilpolymerisaten**
Process for the preparation of filaments or fibres from acrylonitrile polymers
Procédé de préparation de filaments et de fibres en polymères d'acrylonitrile

(30) Priorität: 18.03.1982 DE 3209796
(43) Veröffentlichungstag der Anmeldung: 28.09.1983
(73) Patentinhaber: HOECHST AKTIENGESELLSCHAFT, 65926 Frankfurt am Main (DE)
(72) Erfinder: Fester, Walter, Dr., D-6240 Königstein/Taunus (DE); Huber, Bernd, Dr., D-8420 Kelheim/Donau (DE); Wappes, Lieselotte, Dr., D-6230 Frankfurt am Main 80 (DE)

## Beschreibung

Die Erfindung betrifft Verfahren zur Herstellung von acrylnitrilhaltigen Fasern und Fäden nach einem Trocken- oder Nassspinnprozess, bei dem die noch nicht durch Trocknung oder eine Temperaturbehandlung über 100° C ausgeheilten Fasern oder Fäden kontinuierlich mit einer wässerigen Lösung von Kupfer(I)-lonen behandelt werden.

Es ist bekannt, Acrylfasern mit Kupfer(II)-Salzen zur Erzielung einer bakteriziden Wirkung zu behandeln (vgl. dazu JP-A Nr. 54147220).

Auch das Einspinnen von Kupfer(II)-Salzen mit dem gleichen Ziel sowie als Katalysator zur Oxydation derartiger Fäden bei der Herstellung von Kohlenstoff-Fasern ist bekannt (JP-A Nr. 49035629).

Die Behandlung von Acrylfasern mit Kupfer(I)-Salzen zur Erzielung einer Färbbarkeit mit Säurefarbstoffen kam nur in den Anfängen der Acrylfaserverarbeitung als sogenanntes Cupro-Ionen-Färbeverfahren zur Anwendung. Eine Zusammenfassung dieser Arbeiten wird beispielsweise von Rath etal. in _{"}Melliand Textilberichte", 38 (1957), S. 431 bis 435 und 538 bis 542 beschrieben. In jüngerer Zeit wurde in der JP-A Nr. 51-90387 die Nachbehandlung von Formkörpern mit Kupfer(I)-Salzen mit dem Ziel beschrieben, die Voroxidation bei der Thermostabilisierung dieser Produkte zu katalysieren.

Bei der Umsetzung von Kupfer(I)-Salzen mit Polymerisaten, die Acrylnitrilbausteine enthalten, wird ein Cupro-lonen-Komplex mit den Nitrilgruppen des Polyacrylnitrils gebildet. Die nachträgliche Umsetzung von Kupfer(I)-Salzen mit geformten Gebilden aus Polyacrylnitril ist jedoch ausserordentlich aufwendig und, bedingt durch die Instabilität der Kupfer(I)-Salze in wässerigen Lösungen insbesondere bei erhöhten Temperaturen, nicht reproduzierbar zu regeln. Die Behandlung von Polyacrylnitrilpulvern mit Lösungen von Kupfer(I)-Salzen führt zu Produkten, die in den bekannten Lösungsmitteln für Polyacrylnitril unlöslich sind oder aber es bilden sich gelartige unverspinnbare Massen. Setzt man beispielsweise einer fertigen Spinnlösung Kupfer(I)-Salze zu, so beginnt die Spinnlösung zu gelieren und ist nicht mehr störungsfrei verspinnbar, während möglicherweise eine Extrudierung Kupfer(I)-Salze enthaltender Spinnmassen zu Spritzgussartikeln noch nicht behindert wird.

Es bestand also nach wie vor die Aufgabe, Kupfer(I)-haltige Acrylnitrilpolymerisate betriebssicher und auf einfache Weise innerhalb des Herstellungsprozesses kontinuierlich herzustellen, um Kupfer(I)-haltige Fäden und Fasern zu erhalten, die beispielsweise zu einer Anfärbung mit anionischen Farbstoffen geeignet sind.

Überraschenderweise konnte gefunden werden, dass Spinnkabel bzw. Stränge von Einzelfäden, die in ihrer fadenbildenden Substanz Acrylnitrilbausteine enthalten, bereits bei Raumtemperatur grössere Mengen Kupfer(I)-lonen aus Behandlungsbädern aufnehmen, sofern diese Stränge oder Kabel noch nicht einer Temperaturbehandlung über 100° C bzw. einem Trocknungsvorgang unterworfen worden waren. Die Aufnahme der Kupfer(I)-lonen erfolgt innerhalb von Sekunden und kann daher in den Herstellungsprozess von Acrylnitril-haltigen Fäden und Fasern ohne Schwierigkeiten integriert werden. Es spielt dabei keine wesentliche Rolle, ob die Fäden nach einem Trocken- oder einem Nassspinnverfahren erzeugt wurden. Besonders leicht erfolgt die Aufnahme der Kupfer(I)-lonen bei nassgesponnenen Fäden, es ist jedoch auch möglich, trockengesponnene noch lösungsmittelhaltige Fäden innerhalb des Waschprozesses bzw. Nachbehandlungsprozesses mit Kupfer(I)-lonen zu beladen. Je nach der gewünschten Kupfer(1) -Menge in der Faser kann die Behandlung vor, während oder nach der Wäsche der Stränge oder Kabel erfolgen. Der Kupfer-(I)-Gehalt in den Fäden kann darüber hinaus selbstverständlich auch durch die Länge der Einwirkungszeit und die Konzentration in der Badflüssigkeit beeinflusst werden.

Die Aufnahme der Kupfer(I)-lonen aus einem Bad oder aus einer Sprühstrecke von Raumtemperatur erfolgt weitgehend reversibel, d. h., der Kupfergehalt kann durch nachfolgende Wäschen wieder entfernt werden. Aus diesem Grunde ist es erforderlich, für eine Fixierung des Kupfergehaltes in der Faser zu sorgen. Diese Fixierung kann durch eine Temperaturbehandlung über etwa 60° C, vorzugsweise über 85° C, erfolgen oder aber durch einen Trocknungsvorgang, bei dem entsprechend hohe Temperaturen ebenfalls überschritten werden.

Für den Fixierprozess ist nicht nur die Temperatur, sondern auch die Verweilzeit von Bedeutung. Während die Fixierung bei z. B. 65° C längere Verweilzeiten erfordert, sind bei Temperaturen über 100° C für den gleichen Effekt nur noch Zeiten von einer Minute oder deutlich weniger erforderlich. Erfolgt die Aufnahme der Kupfer(I)-lonen aus einem Bad von mehr als etwa 60° C Temperatur, so tritt gleichzeitig auch eine Fixierung der Kupfer(I)-Ionen im Polymermolekül auf.

Nach einer solchen Temperaturbehandlung lässt sich der Gehalt an Kupfer(1) nicht mehr auswaschen, es ist zu vermuten, dass unter diesen Bedingungen die Kupfer(I)-lonen komplex in das Polyacrylnitril eingebaut worden sind.

Eine übliche Verfahrensweise besteht darin, das Kabel oder die Stränge durch ein Kupfer(I)-lonen- haltiges Bad hindurchzuziehen und nach dem weitgehenden Abquetschen der überschüssigen Badflüssigkeit z. B. über heisse Galetten von z. B. 100° C Oberflächentemperatur zu führen. Danach kann eine weitere Wäsche vorgesehen werden, um oberflächlich anhaftende Kupfersalze usw. von den Fäden zu entfernen und in einem nachfolgenden Bad eine übliche Präparation aufzubringen, bevor die Fäden endgültig getrocknet werden.

Es ist jedoch auch möglich, die Kabel direkt vor dem ersten Trocknen mit einer Kupfer(I)-lonenlö- sung zu behandeln und die Fixierung mit dem Trocknen vorzunehmen. In diesem Fall weisen die Fäden oberflächlich nicht komplex gebundene Kupferverbindungen auf, die bei einem ersten · Kontakt mit Wasser abgelöst werden können. Statt des Einsatzes von beheizten Galetten oder Walzen ist es auch möglich, die Temperaturbehandlung zur Fixierung des Kupfergehaltes in einer Dampfatmosphäre, z. B. bei Temperaturen über 95° C oder unter Einsatz von Infrarotstrahlern oder durch das Führen über eine Kontaktwärmestrecke vorzunehmen.

Das Behandlungsmedium ist in allen Fällen eine wässerige Lösung von Kupfer(I) -Salzen. Zur Herstellung einer solchen Lösung kann man in unterschiedlicher Weise vorgehen. Als Beispiele seien die nachfolgenden Möglichkeiten genannt:
Eine entsprechende Lösung kann durch Lösung von Kupfer(I)-Salzen z. B. Cu CI in Wasser erfolgen, wobei es wegen der schlechten Löslichkeit dieser Salze von Vorteil ist, die Lösungen in 20 bis 50%igen Natriumchloridlösungen herzustellen.

Weiterhin kann eine Kupfer(I)-lonenlösung durch elektrolytische Reduktion von Kupfer(II)-Lösungen oder durch Erhitzen von Kupfer(II)-Salzlösungen in Gegenwart von metallischem Kupfer direkt erzeugt werden, wobei das Kupfer in Form eines Pulvers zugesetzt wird oder durch Elektrolyse erzeugt werden kann.

Darüber hinaus kann die Lösung durch Mischen einer Kupfer(II)-Salzlösung mit einem Reduktionsmittel hergestellt werden. Hierbei hat sich als übliches Kupfer(II)-Salz das Kupfersalz CuS0₄ x 5 H₂0 als besonders günstig erwiesen.

Von den vielen möglichen Reduktionsmitteln erwiesen sich Aldehydsulfoxylate und hierbei insbesondere das Natriumsalz der Hydroxymethansulfinsäure als besonders günstig, da mit diesem System hohe Kupfer(I)-lonenkonzentra- tionen mit guter Stabilität erhalten werden können. Die Stabilität kann zusätzlich durch geeignete Komplexbildner noch erhöht werden. Einen wesentlichen Beitrag zur Stabilität der Kupfer(I)-Lösungen leisten die benötigten niedrigen Temperaturen der wässerigen Lösungen. Im Gegensatz zu dem alten Cupro-lonen-Verfahren, bei dem bei Kochtemperatur gearbeitet wurde, genügt praktisch in fast allen Fällen eine Temperatur in der Nähe der Raumtemperatur. Ggf. können Temperaturen leicht über der Raumtemperatur, d. h. also z. B. von 25-30° C Anwendung finden, da hier die Temperaturkonstanz des Bades durch einfachste technische Mittel sichergestellt werden kann. Da die Stabilität von Kupfer(I)-Lösungen auch bei Raumtemperatur nur für kürzere Zeiten gewährleistet ist, hat sich die folgende Verfahrensweise als besonders günstig herausgestellt:
Hierbei werden eine Kupfer(II)-Salzlösung in Wasser und eine wässerige Lösung, die das Reduktionsmittel enthält, getrennt in das Bad in der Nähe der Einlaufstelle des Kabels zudosiert und im Bad vermischt. Es kann so sichergestellt werden, dass das Kabel jeweils mit frischer Kupfer(I)-Lösung beaufschlagt wird. Kabel und Badflüssigkeit fliessen dabei im Gleichstrom, überschüssige Badflüssigkeit, die zweckmässigerweise weitgehend verbraucht ist, wird in der Nähe des Kabelauslaufes aus der Wanne abgezogen und beispielsweise nach dem Auffrischen zurückgeführt.

Die Konzentration an Kupfer(I)-lonen kann je nach den gewünschten Fasereigenschaften in weiten Grenzen schwanken. Wird die Kupfer(I)-Lösung durch Reduktion von Kupfer(II)-Verbindungen hergestellt, so ist das Reduktionsmittel wenigstens in der stöchiometrischen Menge einzusetzen. Vorzugsweise arbeitet man mit einem geringen Überschuss, um die Anwesenheit von Kupfer(II)-Salzen zu vermeiden. Im Gegensatz zu den Kupfer(I)-Verbindungen können die Kupfer-(II)-lonen nicht von den Polymermolekülen komplex gebunden werden, sie werden also bei nachfolgenden Wäschen oder Färbeprozessen ausgewaschen und belasten das Abwasser. Ein starker Überschuss an Reduktionsmitteln bringt im allgemeinen keine weiteren Vorteile. Es besteht vielmehr die Gefahr, dass die Kupfer(I)-Verbindung weiter reduziert wird zu metallischem Kupfer, das dann nicht mehr in die Fäden oder Fasern eingelagert werden kann. Eine Ausnahme scheinen hier die Aldehydsulfoxylate zu machen, bei denen auch ein grösserer Überschuss bei Raumtemperatur die Kupferabscheidung nicht verstärkt.

Für das erfindungsgemässe Verfahren können die in der Technik üblichen Verfahren zur Herstellung von Polyacrylnitrilfasern und -fäden angewandtwerden. Wie bereits oben erwähnt, ergeben sich besondere Vorteile beim Nassspinnverfahren, da allgemein die Diffusion der Kupfer(I)-lonen in dienassgesponnenen Fäden leichter erfolgt als bei trockengesponnenen Fäden.

Die Applizierung der Kupfer(I)-lonenlösung kann nach verschieden bekannten Verfahren erfolgen, so z. B. durch Leiten der Kabel oder Stränge durch ein Bad. Es ist jedoch auch möglich, die Lösung über Sprühstrecken oder ähnliches aufzubringen. Vorteilhaft ist die möglichst weitgehende Abquetschung der Faserkabel oder -stränge vor und nach der Behandlung mit der wässerigen Kupfer(I)-lonenlösung. Es kann so sichergestellt werden, dass die Verschleppung der Kupferionen in andere Bäder und eine unnötige Verdünnung des Kupfer(I)-lonenbehandlungsbades in tolerierbaren Grenzen bleibt. Selbstverständlich ist es von Vorteil, wenn Massnahmen ergriffen werden, die eine gute und gleichmässige Durchdringung eines Fadenkabels oder Stranges in der Behandlungsflotte gewährleisten. Beispielsweise sollten Kabel so breit in dem Behandlungsbad geführt werden, dass eine Verarmung der Kupferionenkonzentrationen bzw. eine verzögerte Durchdringung mit dem Behandlungsbad im Inneren des Kabels nach Möglichkeit zu vernachlässigen ist.

Wie bereits oben ausgeführt, ist es erforderlich, die Kupfer(I)-lonen in dem Faden- oder Fasermaterial durch eine thermische Behandlung zu fixieren. Erst nach einer Erhitzung auf Temperaturen über 60° C vorzugsweise über etwa 100° C tritt die gewünschte Komplexbildung innerhalb kurzer Zeit ein, die Kupferverbindungen sind dann durch eine Wäsche nicht mehr aus dem behandelten Fadengutzu entfernen. Bei einer nachfolgenden Wäsche nach der Temperaturbehandlung wird natürlich die Menge an Kupferverbindungen, die an der Oberfläche des Fadengutes sich befunden hat und nicht fixiert werden konnte, abgewaschen. Durch die Behandlung mit Kupfer(I)-Verbindungen sind die behandelten Acrylfasern thermoempfindlicher als unbehandelte Fäden. Bei der Temperaturbehandlung bzw. bei der Trocknung müssen die Temperaturen so gewählt werden, dass ein guter Weissgrad erhalten bleibt.

Unter den eingesetzten Acrylnitril enthaltenden Polymerisaten sollen solche Polymeren verstanden werden, die zu mehr als 50%, vorzugsweise zu mehr als 85% aus Acrylnitrileinheiten aufgebaut sind. Als weitere Komponenten kommen in Betracht z. B. Acrylsäure, Methacrylsäure und deren Ester und Amide, Vinylacetat, Vinylchlorid, Vinylidenchlorid, Vinylidencyanid oder andere, mit Acrylnitril copolymerisierbare ungesättigte Verbindungen. Die erfindungsgemäss hergestellten Fäden und Fasern bieten vielfältige Anwendungsmöglichkeiten.

So sind beispielsweise schonend getrocknete Fasern, die noch einen guten Weissgrad besitzen, mit Säurefarbstoffen färbbar, sie besitzen bakterizide Eigenschaften und können aber auch einer beschleunigten Voroxydation für die Kohlenstoff-Faserherstellung unterzogen werden.

Die gute Anfärbbarkeit mit anionischen Farbstoffen kann dazu benutzt werden, die Färbung bereits während des Herstellungsverfahrens durchzuführen. Acrylfasern werden heute üblicherweise mit kationischen Farbstoffen gefärbt. Dies betrifft sowohl die diskontinuierliche Färbung der fertigen Faser als auch die Gelfärbung, bei der man während des Faserherstellungsprozesses die Faser vor der Trocknung im Gelzustand färbt. Obwohl kationische Farbstoffe bereits auch hohe Lichtechtheiten auf Acrylfasern besitzen, können bei vielen Farbnuancen die Echtheiten der Färbung mit anionischen Farbstoffen, wie sie z.B. nach dem alten Cupro-lonen-Prozess erzielt werden können, nicht erreicht werden. Aus diesem Grunde werden bei hohen Anforderungen an die Lichtechtheit, wie z. B. bei Fasern für den Markisensektor, teure Farbpigmente in der Spinnfärbung eingesetzt.

Nach dem vorstehend beschriebenen Verfahren werden Fäden und Fasern erhalten, die ohne die Schwierigkeiten des alten Cupro-lonen-Prozesses mit anionischen Farbstoffen anfärbbar sind, wobei übliche Färbezeiten und Bedingungen eingehalten werden müssen.

Es konnte nun gefunden werden, dass es möglich ist, den Färbeprozess vor dem ersten Trocknen bzw. der ersten Temperaturbehandlung bei höheren Temperaturen durchzuführen. Im Gegensatz zu den normalen Färbeprozessen werden hier bereits tiefe Anfärbungen bei niedrigen Temperaturen und Verweilzeiten von wenigen Sekunden erreicht. Die eingesetzte Färbeflotte kann dabei gemeinsam mit der Kupfer(I)-lonenlösung Anwendung finden oder aber in einem getrennten Bad nach der Behandlung mit der Kupfer(I)-Salzlösung.

Bei der Verwendung von Reduktionsmitteln zur Erzeugung der Kupfer(I)-lonenlösung muss natürlich darauf geachtet werden, dass die eingesetzten Reduktionsmittel nicht den zugesetzten Farbstoff zerstören. Die getrennte Behandlung mit einer Kupfer(I)-Salzlösung und nachfolgend einem Färbebad gestattet einen schnelleren Wechsel des Färbebades. Auf der anderen Seite ist zu berücksichtigen, dass bei dem normalen Behandeln von Kabeln oder Strängen mit einer Kupfer-(I)-Salzlösung bei Raumtemperatur das Kupfer nicht sofort komplex gebunden ist und somit auch in einem nachfolgenden Färbebad wieder ausgelöst werden kann. Durch geeignete Temperaturführung ist es jedoch in vielen Fällen möglich, bereits eine gewisse Fixierung des Kupfers in der Faser zu erzielen, ohne die noch vorhandene Gelstruktur im Faden irreversibel zu schädigen. Ggf. führt also eine Zwischentemperaturbehandlung bei Temperaturen unter 100° C zu einer ausreichenden Einbindung des Kupfers im Komplexzustand, während die Gelstruktur noch ausreichend erhalten bleibt, um ein Anfärben mit anionischen Farbstoffen innerhalb so kurzer Zeiten zu gewährleisten, dass eine kontinuierliche Herstellung der gefärbten Fäden oder Fasern möglich ist.

Die Erfindung soll anhand der folgenden Beispiele näher erläutert werden. Soweit nicht anders angegeben, beziehen sich Teile und Prozentangaben auf Gewichtseinheiten.

### Beispiel 1:

Eine 17%ige Lösung eines Acrylnitrilpolymerisates in Dimethylformamid wurde in bekannter Weise nach dem Nassspinnverfahren versponnen. Das eingesetzte Polymer bestand zu 99,5% aus Acrylnitril und 0,5% aus Acrylsäuremethylester und wies eine relative Viskosität ηᵣₑₗ. von 2,9 auf. Die Viskositätsmessung wurde an 0,5gewichtsprozentigen Lösungen in Dimethylformamid bei 25° C durchgeführt. Die Temperatur der Spinnlösung betrug 90° C, benutzt wurde eine 300-Lochdüse mit einem Durchmesser der Bohrung von 80 µm. Das Spinnbad wies folgende Eigenschaften auf:
50% Dimethylformamid
50% Wasser
Temperatur 50° C

Die frisch ersponnenen Fäden wurden mit einer Geschwindigkeit von 4 m/min aus dem Fällbad abgezogen, einer Nassverstreckung bei 85° C von 1:4,05 in einem Bad, das zu 60% aus Dimethylformamid und 40% Wasser bestand, unterworfen und anschliessend mit Wasser bei 30° C lösungsmittelfrei gewaschen. Nach dem Waschvorgang wurde das Faserband zur Entfernung des grössten Teils des Wassers abgequetscht und durch eine Wanne geführt, die eine wässerige Lösung von 100 g/I CuS0₄ x 5 H₂0 und 20 g/I des Natriumsalzes der Hydroxymethansulfinsäure (Formel: CH₂SO₂Na ^{x} 2H₂0), (Handelsname: Rongalit" C) enthielt (Verweilzeit 1,5 sec.). Die Lösung enthielt gleichzeitig die erforderliche Faserpräparation. Die Lösung wurde durch kontinuierliche Dosierung einer wässerigen Lösung von 200 g/I CuS0₄ x 5H₂0 und einer wässerigen Lösung von 40 g/I des Reduktionsmittels ergänzt. Die Mi- der beiden Lösungen erfolgte kurz vor dem Eintritt in die Behandlungswanne. Das Behandlungsbad wies eine Temperatur von 20° C auf. Die Kupfersulfatlösung, die zum Aufstärken benötigt wurde, enthielt gleichzeitig die erforderliche Faserpräparation.

Nach Durchlaufen der Wanne wurde das Faserband abermals abgequetscht und nachfolgend auf zwei Heizgaletten bei 140°C getrocknet und anschliessend einer Verstreckung von 1:1,12 auf zwei Heizgaletten von 160° C unterzogen und anschliessend einer weiteren Verstreckung von 1:1,54 auf zwei weiteren Heizgaletten von 160° C Oberflächentemperatur unterzogen und hieran anschliessend über ein kaltes Abzugsorgan zur Aufspulung gebracht. Die erhaltenen Fäden zeigten einen guten Weissgrad und wiesen ein gutes Ziehvermögen für Säurefarbstoffe auf. Der Kupfergehalt der Fasern betrug 4,5% Cu. Es wurden die folgenden textilen Werte ermittelt:
Einzelfadentiter 2,9 dtex
Reissfestigkeit 25 cN/tex
Reissdehnung 10%

### Beispiel 2:

Es wurde eine Ausspinnung entsprechend Beispiel 1 durchgeführt, wobei jedoch das eingesetzte Polymer zu 94,5% aus Acrylnitril, zu 5% aus Acrylsäuremethylester und zu 0,5% aus Natriummethallylsulfonat bestand. Die relative Viskosität des Polymerisates betrug 1,92. Es wurde eine Spinnlösung eingesetzt mit 26% Polymerisat in Dimethylformamid, die bei einer Temperatur von 80° C versponnen wurde. Die Bedingungen für die Koagulation, das Waschen und die Nassverstrekkung entsprachen denjenigen des Beispiels 1. Die Verstreckung auf den heissen Walzen bei 160°C wurde zu 1:1,25 gewählt. Auch die Konzentration des Kupferbehandlungsbades und die Temperatur entsprachen denen des Beispiels 1. Die erhaltenen Fasern zeigten bei gutem Weissgrad ein gutes Ziehvermögen für Säurefarbstoffe. Der Kupfergehalt dieser Fasern betrug 3,2%, sie wiesen folgende textile Werte auf:
Einzelfadentiter 2,9 dtex
Reissfestigkeit 20 cN/tex
Reissdehnung 10%

### Beispiel 3:

Es wurde eine Spinnmasse entsprechend Beispiel 1 durch eine Düse mit 300 Loch versponnen. Der Düsenbohrungsdurchmesser betrug jeweils 60 µm. Als Spinnbad diente eine Mischung aus 61% Dimethylformamid und 39% Wasser bei 50° C. Die frischversponnenen Fäden wurden mit einer Geschwindigkeit von 7 m/min aus dem Fällbad abgezogen, einer Nassverstreckung bei 99° C von 1:2,85 in einem Bad, das zu 62% aus Dimethylformamid und 38% Wasser bestand, unterworfen und anschliessend mit Wasser bei 80° C lösungsmittelfrei gewaschen. Nach dem Waschvorgang wurde das Faserband zur Entfernung eines Grossteiles des Wassers abgequetscht und durch eine Wanne geführt, die eine wässerige Lösung von 29 g/I CuS0₄ ^{x} 5 H₂O und 5,7 g/I des Natriumsalzes der Hydroxymethansulfinsäure (Formel: CH₂ S0₂ Na ^{x} 2 H₂0) enthielt (Verweilzeit 1,5 sec.). Dieses Bad enthielt weiterhin die erforderlichen Präparationsbestandteile. Die Dosierung der Lösung erfolgte entsprechend Beispiel 1. Nach Durchlaufen der Wanne wurde das Faserband wiederum abgequetscht und nachfolgend auf 2 Heizgaletten bei 140° C getrocknet, anschliessend einer Verstreckung von 1:1,14 auf 2 Heizgaletten von 160° C unterzogen und danach von der letzten geheizten Galette auf ein kaltes Abzugsorgan unter nochmaliger Verstreckung von 1:1,9 abgezogen. Die erhaltenen Fasern wiesen einen Kupfergehalt von 1,6% auf und zeigten eine gute Anfärbbarkeit mit Säurefarbstoffen. Die gemessenen textilen Werte betrugen:
Einzelfadentiter 2,9 dtex
Reissfestigkeit 24 cN/tex
Reissdehnung 10%

### Beispiel 4:

Es wurde eine Verspinnung entsprechend Beispiel 3 durchgeführt. Die Behandlungslösung bestand jedoch aus einer wässerigen Lösung von 50 g/I CuS0₄ x 5 H₂0 und 4 g/I metallischem Kupferpulver. Die Behandlungstemperatur betrug in diesem Fall 85° C. Während der Spinndauer wurde darauf geachtet, dass auch der Gehalt an metallischem Kupfer in dem Behandlungsbad konstant gehalten wurde. Die erhaltene Faser wies einen Kupfergehalt von 2,1% und eine gute Färbbarkeit mit Säurefarbstoffen auf. Die textilen Daten dieser Faser betrugen:
Einzelfadentiter 2,9 dtex
Reissfestigkeit 23 cN/tex
Reissdehnung 12%

### Beispiel 5:

Es wurde eine Verspinnung entsprechend Beispiel 1 durchgeführt, wobei jedoch der CuS0₄-Lösung der anionische Farbstoff Acid Blue 41 (Color Index Nr. 62130) zugesetzt wurde. Die Farbstoffkonzentration wurde so gewählt, dass in dem Behandlungsbad eine Konzentration von 20 g Farbstoff/I aufrechterhalten wurde.

Die erhaltenen Fäden waren tiefblau gefärbt. Der aufgezogene Farbstoff liess sich beispielsweise durch eine Wäsche bei 60° C nicht mehr entfernen.

## Patentansprüche

1. Verfahren zur Herstellung von Fäden und Fasern aus Polymerisaten, die zu mehr als 50 Gew.-% aus Acrylnitrileinheiten bestehen und nach einem Trocken- oder Nassspinnprozess hergestellt werden, dadurch gekennzeichnet, dass die beim Spinnen erhaltenen Fadenstränge oder -kabel während des Herstellprozesses jedoch vor dem ersten Trocknen oder einer ersten Temperaturbehandlung über 100°C kontinuierlich mit einer Kupfer-(I)-Ionen enthaltenden wässerigen Lösung behandelt werden und der Kupfergehalt in den Strängen oder Kabeln gleichzeitig oder durch eine anschliessende Erwärmung auf Temperaturen über etwa 60° C, vorzugsweise über etwa 100°C fixiert wird.

2. Verfahren nach Anspruch 1, dadurch gekennzeichnet, dass die Kupfer(I)-lonen enthaltende Lösung Raumtemperatur aufweist und die Fixierung des Kupfergehaltes durch eine direkt anschliessende Temperaturbehandlung erfolgt.

3. Verfahren nach einem der beiden Ansprüche 1 oder 2, dadurch gekennzeichnet, dass die Kupfer(1)-Ionenkonzentration der Behandlungslösung 0,1 bis 50 g/I, vorzugsweise 0,5 bis 30 g/I beträgt.

4. Verfahren nach den Ansprüchen 1 bis 3, dadurch gekennzeichnet, dass die Fadenstränge oder -kabel nach der kontinuierlichen Behandlung mit einer Kupfer(I)-lonen enthaltenden Lösung und einem weitgehenden Abstreifen und/oder Abquetschen der überschüssigen Lösung zunächst einer Temperaturbehandlung über 60° C, vorzugsweise über 100°C, unterworfen werden, um dann weiteren Waschprozessen, der Avivierung und der endgültigen Trocknung unterzogen zu werden.

5. Verfahren nach einem der vorhergehenden Ansprüche, dadurch gekennzeichnet, dass die Kupfer(I)-lonen enthaltende Lösung kontinuierlich durch Vermischen von etwa im stöchiometrischen Verhältnis stehenden Mengen einer Kupfer(II)-lonen enthaltenden Lösung mit einer ein Reduktionsmittel enthaltenden wässerigen Lösung erzeugt bzw. aufgefrischt wird.

6. Verfahren nach Anspruch 5, dadurch gekennzeichnet, dass als Kupfer(II)-lonen enthaltende Lösung eine Lösung von Kupfer(II)-Sulfat in Wasser und als das Reduktionsmittel enthaltende Lösung eine Lösung eines Aldehydsulfoxylats, vorzugsweise des Natriumsalzes der Hydroxymethansulfinsäure, in Wasser eingesetzt wird.

7. Verfahren nach einem der vorhergehenden Ansprüche, dadurch gekennzeichnet, dass die Spinnkabel oder -stränge vor einer ersten Behandlung bei Temperaturen über 100° C oder einer ersten Trocknung nicht nur kontinuierlich mit einer Kupfer(I)-lonen enthaltenden wässerigen Lösung, sondern gleichzeitig oder in einem nachfolgenden Schritt mit einer Lösung eines anionischen Farbstoffs behandelt werden.

## Claims

1. A process for preparing dry- or wet-spun filaments and fibers of polymers which consist to more than 50% by weight of acrylonitrile units, characterized in that the filament bundles or tows obtained on spinning are continually treated with an aqueous solution containing copper(l) ions, during the fiber production process but before the first drying stage or a first heat treatment above 100°C, and the copper content in the bundles or tows is fixed either concurrently or by subsequent heating to temperatures above about 60° C, preferably above about 100° C.

2. The process as claimed in Claim 1, characterized in that the solution containing copper(l) ions is at room temperature and the copper content is fixed by means of an immediately subsequent heat treatment.

3. The process as claimed in Claim 1 or 2, characterized in that the copper(l) ion concentration in the treatment solution is 0.1 to 50 g/l, preferably 0.5 to 30 g/I.

4. The process as claimed in Claims 1 to 3, characterized in that the filament bundles or tows are subjected to a continuous treatment with a solution containing copper(l) ions, substantial wiping and/or squeezing to remove excess solution, and then to a heat treatment above 60° C, preferably above 100° C, which is followed by further wash processes, finishing, and the final drying stage.

5. The process as claimed in any of the preceding claims, characterized in that the solution containing copper(I) ions is continually generated and replenished by mixing approximately stoichiometric amounts of a solution containing copper(II) ions with an aqueous solution containing a reducing agent.

6. The process as claimed in Claim 5, characterized in that a solution of copper(II) sulfate in water is used as the solution containing copper(II) ions and a solution of an aldehyde sulfoxylate, preferably of the sodium salt of hydroxymethane- sulfinic acid, in water is used as the solution containing reducing agent.

7. The process as claimed in any of the preceding claims, characterized in that before a first treatment at temperatures above 100° C or a first drying stage the tows or bundles are not only continually treated with an aqueous solution containing copper(I) ions but also, concurrently or subsequently, with a solution of an anionic dyestuff.

## Revendications

1. Procédé pour la préparation de fils et fibres en polymères constitués pour plus de 50% en poids de motifs acrylonitrile, et préparés par un procédé de filage à sec ou humide, caractérisé en ce que les écheveaux ou câbles de fils obtenus lors du filage sont traités, pendant la préparation proprement dite, mais avant le premier séchage ou avant un premier traitement thermique à une température supérieure à 100° C, en continu par une solution aqueuse contenant des ions cuivre(I), et que le cuivre contenu dans les écheveaux ou les câbles est fixé, simultanément ou grâce à un échauffement ultérieur à des températures supérieures à en - viron 60° C, de préférence supérieures à environ 100° C.

2. Procédé selon la revendication 1, caractérisé en ce que la solution contenant des ions cuivre(l) se trouve à la température ambiante, et que le fixage du cuivre est réalisé par un traitement thermique effectué immédiatement après.

3. Procédé selon l'une des revendications 1 ou 2, caractérisé en ce que la concentration des ions cuivre(l) dans la solution de traitement est de 0,1 à 50 g/I, de préférence de 0,5 à 30 g/I.

4. Procédé selon les revendications 1 à 3, caractérisé en ce que les écheveaux ou câbles de fils après le traitement continu par la solution contenant des ions cuivre(I), et élimination poussée et/ou exprimage de la solution en excès, sont soumis d'abord à un traitement thermique à une température supérieure à 60° C, de préférence supérieure à 100° C, pour être ensuite soumis à d'autres opérations de lavage, à l'avivage et au séchage définitif.

5. Procédé selon l'une des revendications 1 à 4, caractérisé en ce que la solution contenant des ions cuivre(I) est produite ou rafraîchie en continu par mélange de quantités se trouvant approximativement en proportions stœchi nétriques d'une solution contenant des ions cuivre(II) et d'une solution aqueuse contenant un réducteur.

6. Procédé selon la revendication 5, caractérisé en ce qu'on utilise en tant que solution contenant des ions cuivre(II) une solution de sulfate de cuivre(II) dans l'eau et, en tant que solution contenant un réducteur, une solution aqueuse d'un aldéhydesulfoxylate, de préférence du sel de sodium de l'acide hydroxyméthanesulfinique.

7. Procédé selon l'une des revendications 1 à 6, caractérisé en ce que les câbles ou écheveaux de filature, avant un premier traitement à des températures supérieures à 100° C ou un premier séchage, sont traités non seulement en continu par une solution aqueuse contenant des ions cuivre(l), mais aussi, simultanément ou lors d'une étape ultérieure, par une solution d'un colorant anionique.
